# EUROPÄISCHE PATENTSCHRIFT

(11) **EP 0 570 421 B1**
(45) Veröffentlichungstag und Bekanntmachung des Hinweises auf die Patenterteilung: **02.08.1995**
(21) Anmeldenummer: 92903727.3
(22) Anmeldetag: 06.02.1992
(51) Int. Cl.: B22F 3/24, C23C 8/18

(54) **VERFAHREN ZUM HERSTELLEN EINES OBERFLÄCHENGEHÄRTETEN WERKSTÜCKES AUS SINTEREISEN**
PROCESS FOR PRODUCING A SURFACE-HARDENED WORKPIECE OF SINTERED IRON
PROCEDE DE FABRICATION D'UNE PIECE EN FER FRITTE A SURFACE TREMPEE

(30) Priorität: 07.02.1991 DE 4103692; 05.12.1991 DE 4140148
(43) Veröffentlichungstag der Anmeldung: 24.11.1993
(73) Patentinhaber: ROBERT BOSCH GMBH, 70442 Stuttgart (DE)
(72) Erfinder: SCHNEIDER, Rudolf, D-5758 Froendenberg (DE)
(86) Internationale Anmeldenummer: DE9200074
(87) Internationale Veröffentlichungsnummer: WO9213666

(56) Entgegenhaltungen:
- DE-A- 3 224 420
- DE-C- 3 806 933
- US-A- 4 738 730
- US-A- 4 799 970

## Beschreibung

### Stand der Technik

Die Erfindung betrifft ein Verfahren zum Herstellen eines oberflächengehärteten Werkstückes aus Sintereisen, wobei nach dem Sintern durch eine Wasserdampfbehandlung die Poren an der Oberfläche weitgehend geschlossen werden und das Werkstück anschließend einer Randschichtenhärtung unterzogen wird.

Aus der DE-OS 33 01 541 ist ein gattungsgemäßes Verfahren bekannt. Zum Zweck des Porenverschlusses als Vorbehandlung für eine Oberflächenhärtung erfolgt dabei eine Wasserdampfbehandlung. Zur Verbesserung der Maßhaltigkeit schlägt die DE-OS 33 01 541 vor, das poröse Werkstück aus gesintertem Eisen zur Erzeugung von Eisenoxidschichten auf den zugänglichen inneren und äußeren Oberflächen in einer wasserdampfhaltigen Atmosphäre und in einer zweiten Stufe zur teilweisen Reduktion dieser Oxidschichten und zur Härtung einer schmalen, von der äußeren Oberfläche ausgehenden Zone in Gegenwart eines Kohlenstoff abgehenden Fluids erhitzt wird. Allerdings ist die Steuerung dieses Verfahrens und damit auch die Steuerung der Bildung beziehungsweise Reduktion der Oxidschicht sehr beschränkt.

Die aus einem Sintereisen, das heißt pulvermetallurgisch hergestellten Werkstücke sind im allgemeinen porös, sofern sie nicht durch Schmieden oder andere Formungsverfahren verdichtet werden. Die Porosität hat jedoch Nachteile, zum Beispiel in Bezug auf die Korrosionsbeständigkeit, welche beeinträchtigt ist, da beispielsweise flüssige Stoffe in das poröse Werkstück eindringen. Hier kommt es dann zu Reaktionen mit korrodierenden Agenzien oder dergleichen, wobei die Eigenschaft der Werkstückoberfläche verändert wird. Zur Verhinderung des Eindringens derartiger Stoffe in die Oberfläche eines porösen Werkstückes ist es bekannt, dieses mit Kunstharz, Wachs, ölartiger Substanz oder dergleichen zu überziehen.

Die Porosität gesinterter Werkstücke ist außerdem nachteilig, wenn es darum geht, eine Randschichtenhärtung zu erzielen. Durch die Poren können die zur Härtung eingesetzten Gase ins Innere des Werkstückes eindringen, wobei das Werkstück durchhärtet. Um ausschließlich eine Randschichtenhärtung zu erreichen, ist daher ein weitgehender und im Härtungsprozeß stabiler Porenverschluß notwendig. Die oben beschriebenen Überzüge sind allerdings unbeständig, so daß eine entsprechende Imprägnierung nicht für gesinterte Werkstücke brauchbar ist, die nach dem Sintern einer Wärmebehandlung unterworfen sind.

Eine Wärmebehandlung erfolgt vor allem zur Erzielung einer größeren Härte. Als Wärmebehandlungsverfahren sind ein Aufkohlen, Nitrocarburieren, Nitrieren und Oxidieren bekannt. Durch diese Verfahren lassen sich Oberflächen von hoher Verschleißfestigkeit erzielen.

### Vorteile der Erfindung

Nach der vorliegenden Erfindung wird die Wasserdampfbehandlung entsprechend den Merkmalen von Anspruch 1 so geführt, daß ein ausreichender Porenverschluß bei geringst möglicher Oxidschichtdichte erreicht wird. Überraschenderweise können diese Eigenschaften bereits bei relativ niedrigen Wasserdampftemperaturen erhalten werden. Daraus ergibt sich eine wirtschaftliche Arbeitsweise bei zumindest gleichbleibend guten Ergebnissen.

Ein weiterer Vorteil der niedrigeren Wasserdampftemperaturen ergibt sich daraus, daß die Bildung von FeO vermieden wird, die ab etwa 560° C eintritt. FeO zerfällt bei Abkühlung in Fe₃O₄ und Fe; dieser Zerfall führt zu einer schwammigen Oberflächenstruktur, die neben einer deutlich verminderten Korrosionsbeständigkeit auch zu einer voluminösen Verbindungsschicht bei der nachfolgenden Wärmebehandlung, somit insbesondere zur Verschlechterung der Maßhaltigkeit führt.

Durch die modifizierte Wasserdampfbehandlung wird eine Oxidschicht von maximal 5 »m, vorzugsweise von < 4»m, auf der Oberfläche des Werkstücks hergestellt. Dies geschieht durch ein gezieltes Wasserdampfbehandeln bei den angegebenen Temperaturen und Drücken des überhitzten Wasserdampfes. Ziel ist ein auseichender Porenverschluß bei minimaler Oxidschichtdicke.

Gemäß einem Ausführungsbeispiel wird das Werkstück vor der Wasserdampfbehandlung einer mechanischen Bearbeitung unterzogen. Die mechanische Bearbeitung erfolgt dabei bevorzugt durch Gleitschleifen oder durch Läppstrahlen.

Die mechanische Bearbeitung empfiehlt sich vor allem, wenn enge Toleranzen bei der Maßhaltigkeit vorgegeben sind oder wenn eine gut ausgeprägte Schicht mit engen Toleranzen gefordert wird. Das Werkstück wird im Anschluß an die mechanische Bearbeitung einer Randschichthärtung unterzogen.

Das oben genannte Verfahren wird vor allem bei der Herstellung von Hohlrädern verwendet, wobei sich eine deutlich verbesserte Maßhaltigkeit herausstellte. Durch das Verfahren läßt sich der Ausschuß erheblich reduzieren, ein Vermessen ist nicht mehr notwendig.

In einem Ausführungsbeispiel wird ein durch Nitrocarburieren gehärtetes Hohlrad in folgenden Fertigungsstufen hergestellt:

## Patentansprüche

1. Verfahren zum Herstellen eines Werkstücks aus Sintereisen, wobei nach dem Sintern zunächst die Poren an der Oberfläche des Werkstücks durch eine Behandlung mit überhitztem Wasserdampf weitgehend geschlossen werden und das Werkstück anschließend einer Randschichtenhärtung unterzogen wird, dadurch gekennzeichnet, daß die Wasserdampfbehandlung bei einer Temperatur unterhalb 500° C, bei einem Wasserdampfpartialdruck von 20 bis 80 mbar und während maximal 2 Stunden durchgeführt wird, so daß sich eine Oxidschicht von maximal 5 »m ausbildet.

2. Verfahren nach Anspruch 1, dadurch gekennzeichnet, daß die Werkstücke vor der Wasserdampfbehandlung mechanisch bearbeitet werden.

3. Verfahren nach Anspruch 2, dadurch gekennzeichnet, daß die mechanische Bearbeitung durch Schleifen oder Läppen erfolgt.

4. Anwendung des Verfahrens nach einem der Ansprüche 1 bis 3 auf Vorgelegeräder für Starter, insbesondere innenverzahnte Hohlräder.

5. Anwendung des Verfahrens nach einem der Ansprüche 1 bis 3 auf Grundplatten und/oder Stützplatten von Elektrokraftstoffpumpen.

## Claims

1. Process for producing a workpiece from sintered iron, the pores on the surface of the workpiece first being largely closed after sintering by means of a treatment with superheated steam and the workpiece then being subjected to surface-hardening, characterised in that the steam treatment is carried out at a temperature below 500°C, at a steam partial pressure of from 20 to 80 mbar, and for at most 2 hours, so that an oxide layer of at most 5 »m forms.

2. Process according to Claim 1, characterised in that the workpieces are mechanically worked before the steam treatment.

3. Process according to Claim 2, characterised in that the mechanical working is carried out by grinding or lapping.

4. Application of the process according to one of Claims 1 to 3 to layshaft gears for starters, especially internally geared wheels.

5. Application of the process according to one of Claims 1 to 3 to base plates and/or the support plates of electric fuel pumps.

## Revendications

1. Procédé de fabrication d'une pièce en fer fritté, selon lequel, après le frittage, on ferme tout d'abord dans une large mesure, les pores à la surface de la pièce par un traitement à la vapeur d'eau surchauffée, puis on soumet la pièce à une trempe de la couche superficielle, caractérisé en ce que l'oxydation à la vapeur d'eau se fait à une température inférieure à 500°C, sous une pression partielle de vapeur d'eau de 20 à 80 mbars et pendant une durée maximale de 2 heures, pour former une couche d'oxyde ayant au maximum 5 microns. (»m).

2. Procédé selon la revendication 1, caractérisé en ce que les pièces sont usinées mécaniquement avant l'oxydation- à la vapeur d'eau.

3. Procédé selon la revendication 2, caractérisé en ce que le traitement mécanique se fait par meulage ou rodage.

4. Application du procédé selon l'une des revendications 1 à 3 à des pignons intermédiaires de démarreurs notamment des pignons creux à denture interne.

5. Application du procédé selon des revendications 1 à 3 à des plaques de base et/ou des plaques d'appui de pompes électriques à carburant.
